# FASCICULE DE BREVET EUROPEEN

(11) **EP 0 390 616 B1**
(45) Date de publication et mention de la délivrance du brevet: **20.09.1995**
(21) Numéro de dépôt: 90400245.8
(22) Date de dépôt: 30.01.1990
(51) Int. Cl.: D06M 16/00, D06M 13/252, D06M 11/83

(54) **Procédé pour rendre antiseptique des matériaux textiles non kératiniques**
Verfahren zum Antiseptischmachen von nichtkeratinhaltigen Textilmaterialien
Process for the antiseptic treatment of non-keratinous textile materials

(30) Priorité: 31.01.1989 FR 8901567
(43) Date de publication de la demande: 03.10.1990
(73) Titulaire: Centre Technique Industriel dit: INSTITUT TEXTILE DE FRANCE, 92223 Bagneux Cédex (FR)
(72) Inventeur: Bourgeois, Michel, F-69003 Lyon (FR); Chatelin, Roger, F-69380 Lissieu/Lozanne (FR); Sotton, Michel, F-69450 St Cyr au Mont d'OR (FR)
(74) Mandataire: Hénnion, Jean-Claude

(56) Documents cités:
- GB-A- 1 178 307
- US-A- 2 396 957

## Description

La présente invention concerne le traitement de certains matériaux polymériques, en particulier de matériaux textiles tels que le coton, notamment en vue de leur conférer de manière durable des propriétés antiseptiques. Il s'agit précisément de matériaux non-kératiniques polyhydroxylés, ayant peu ou n'ayant pas de fonctions thiols ou de ponts bisulfures dans leur structure polymérique ; parmi les matériaux textiles, la laine est donc exclue . L'invention concerne également les matériaux obtenus par le traitement et comportant des propriétés antiseptiques durables.

On a déjà décrit dans le brevet FR-A-83.00442 un traitement destiné à donner à un matériau des propriétés antiseptiques dans lequel on soumet ledit matériau polymérique à une réaction de greffage dans laquelle intervient également un dérivé du mercurobutol, possédant un groupement fonctionnel, lié au noyau phénolique du mercurobutol , et capable d'intervenir dans une réaction de polymérisation ou de polyaddition. Au cours de la réaction, le dérivé du mercurobutol se place dans le greffon, généralement en bout de chaîne, et apporte au matériau ainsi greffé des propriétés antiseptiques. Dans cette réaction c'est le groupement fonctionnel, lié au noyau phénolique du mercurobutol, qui intervient.

Le traitement connu par le brevet précité présente des inconvénients. D'une part il est nécessaire de modifier le mercurobutol et de le transformer en un dérivé capable d'intervenir dans une réaction de polymérisation ou de polyaddition. D'autre part, on a constaté que la présence du noyau phénol présentait des limites dans la conduite de la réaction de polymérisation ; la fonction phénol a une action inhibitrice qui limite le développement de la réaction et en réduit le rendement.

On connaît par le brevet GB-A-1.178.307 un procédé pour rendre autostérile un article contenant de la kératine. Ce procédé connu consiste dans un premier temps à traiter l'article avec des solutions telles que le thioglycolate d'ammonium afin de rompre les ponts bisulfures ou cysténiques de la kératine pour réaliser des groupes sulphydryl puis dans un deuxième temps à traiter l'article avec une solution d'un sel métallique afin de remplacer les ions hydrogène du groupe sulphydryl par les ions métalliques correspondants. Les ions métalliques sont choisis pour leur action antiseptique (argent, bismuth, cuivre ou mercure).

Ce procédé est spécifique des matériaux polymériques kératiniques , ayant des fonctions thiols ou des ponts bisulfures dans leur structure.

Or on a trouvé et c'est ce qui fait l'objet de l'invention un nouveau procédé de traitement de matériaux polymériques non kératiniques polyhydroxylés ayant notamment pour but de leur conférer de manière durable des propriétés antiseptiques qui pallie les inconvénients du procédé du brevet FR-A-83.00442 et qui ne présente pas les limitations du procédé du brevet GB-A-1.178.307 en ce qu'il est applicable aux matériaux non kératiniques.

Le procédé de l'invention consiste , le matériau polyhydroxylé n'ayant dans sa structure polymérique pas ou peu de fonctions thiols et/ou de ponts bisulfures , à traiter ledit matériau de manière à fixer dans sa structure polymérique des fonctions thiols en faisant agir le sulfure d'éthylène puis à mettre ledit matériau ainsi traité en présence d'une solution contenant un atome métallique lourd. Ce sera en particulier une solution contenant du mercure ou un dérivé mercuriel ayant une activité antiseptique.

L'atome métallique lourd, à l'état ionique, par exemple mercure, argent, bismuth, cuivre soit tel quel soit sous forme d'un dérivé se fixe sur les fonctions thiols qui ont été créées dans la structure polymérique du matériau au cours de la première étape du procédé.

Le matériau polymérique polyhydroxylé est notamment le coton et la fibranne.

Le dérivé mercuriel en solution est un dérivé ayant des propriétés antiseptiques. Ce peut être en particulier le mercurobutol ou un dérivé du mercurobutol, en particulier le bromomercuri-2 tertio butyl - 4 phénol allyl éther. Ce peut être un autre dérivé mercuriel tel que le phényl borate de mercure ou la mercurescéine, ou un autre dérivé mercuriel reconnu par la pharmacopée.

C'est un autre objet de l'invention que de protéger un matériau polymérique non-kératinique polyhydroxylé ayant des propriétés antiseptiques durables, obtenu selon le procédé précité, et qui comporte dans sa structure polymérique des fonctions thiols liées à un atome métallique lourd, seul ou sous forme de dérivé, ayant une activité antiseptique. En particulier il s'agit du mercure ou de dérivés mercuriels reconnus par la pharmacopée.

De préférence pour cette application précise visant à l'obtention d'un matériau non-kératinique polyhydroxylé à propriété antiseptique, la teneur en atome métallique lourd, tel quel ou sous forme de dérivé ayant des propriétés antiseptiques est au plus de 1‰ en poids.

Le procédé de l'invention est utilisable également pour l'extraction de métaux lourds de bains chargés. Dans ce cas le but est d'extraire lesdits métaux ou d'épurer le bain sans rechercher particulièrement les propriétés du matériau obtenu.

L'invention et les avantages qu'elle apporte seront mieux compris à la lecture de la description qui va être faite de trois exemples de mise en oeuvre du procédé de l'invention appliqué au coton.

### 1° Exemple :

Un morceau de coton est d'abord traité avec de la soude à 20 % pendant 30 minutes , avant d'être rincé à l'eau, puis à l'alcool.
Il est ensuite traité à 80°C dans du sulfure d'éthylène pendant 40 heures. Après des rinçages successifs au benzène, à l'alcool et à l'eau on dose la quantité de fonctions thiols créées sur le coton.
Le taux de fonctions thiols obtenu est de l'ordre de 9%.
Le morceau de coton est ensuite plongé dans une solution alcoolique de mercurobutol à 50 g /l , exprimé à un taux de 90%, pendant 10 minutes , rincé à l'alcool puis à l'eau à température ambiante, puis séché. La teneur pondérale du coton en mercurobutol est de 2,8 %.

### 2° exemple :

L'exemple 1 est reproduit mais l' imprégnation du coton se fait en jigger pendant un cycle d'une heure avec une solution de mercurobutol en excès. La teneur pondérale du coton en mercurobutol est de 11,5 %.
Ces deux premiers exemples illustrent la capacité , par un coton ayant des fonctions thiols, d'extraction de grandes quantités d'un dérivé tel que le mercurobutol contenu dans une solution.

### 3° exemple :

Un morceau de coton est d'abord imprégné au foulard avec de la soude à 4%. Il est ensuite traité à 80°C dans du sulfure d'éthylène pendant 20 minutes. Après rinçage, il est mis en contact en jigger avec une solution aqueuse de 100 mg/l de mercurobutol solubilisée par un tensioactif qui est par exemple du lauryl sulfate de sodium à raison de 40g/l. On obtient un épuisement du mercurobutol à 90% et une teneur pondérale du coton en mercurobutol de 0,2 ‰. Ce tissu de coton présente des propriétés antiseptiques durables.

## Revendications

1. Procédé de traitement d'un matériau polymérique polyhydroxylé non-kératinique caractérisé en ce qu'il consiste à fixer sur sa structure polymérique des fonctions thiols en faisant agir sur ledit matériau le sulfure d'éthylène et à mettre le matériau ainsi traité en présence d'une solution contenant un atome métallique lourd, soit tel quel soit sous forme d'un dérivé.

2. Procédé selon la revendication 1, caractérisé en ce que, en vue de conférer au matériau polymérique des propriétés antiseptiques, l'atome métallique lourd, seul ou son dérivé, a des propriétés antiseptiques.

3. Procédé selon la revendication 2 caractérisé en ce que la solution de métal est une solution d'un dérivé mercuriel, tel que le mercurobutol ou un dérivé du mercurobutol.

4. Procédé selon la revendication 3 caractérisé en ce que le dérivé du mercurobutol est le bromomercuri-2 tertiobutyl-4 phénol allyl-éther.

5. Matériau polymérique non-kératinique polyhydroxylé ayant des propriétés antiseptiques, obtenu selon le procédé de la revendication 2 caractérisé en ce qu'il comporte des fonctions thiols liées au mercurobutol ou l'un de ses dérivés, dont la teneur pondérale en dérivés mercuriels est au plus de 1‰.

6. Procédé d'épuration d'un bain chargé en métaux lourds à l'aide d'un matériau polymérique polyhydroxylé non-kératinique caractérisé en ce qu'il consiste à fixer sur la structure polymérique dudit matériau des fonctions thiols en faisant agir sur ledit matériau le sulfure d'éthylène et à extraire les métaux lourds du bain chargé en mettant le matériau ainsi traité en présence dudit bain.

## Claims

1. Process for the treatment of a nonkeratinous polyhydroxylated polymeric material, characterized in that it consists in binding thiol functional groups to its polymeric structure by reacting ethylene sulphide with the said material and by placing the material thus treated in contact with a solution containing a heavy metal atom, either as such or in the form of a derivative.

2. Process according to Claim 1, characterized in that, with a view to imparting antiseptic properties to the polymeric material, the heavy metal atom, by itself or its derivative, has antiseptic properties.

3. Process according to Claim 2, characterized in that the solution of metal is a solution of a mercury derivative such as mercurobutol or a mercurobutol derivative.

4. Process according to Claim 3, characterized in that the mercurobutol derivative is 2-bromomercuri-4-tert-butylphenol allyl ether.

5. Polyhydroxylated nonkeratinous polymeric material which has antiseptic properties, obtained according to the process of Claim 2, characterized in that it contains thiol functional groups bonded to mercurobutol or one of its derivatives, in which the weight content of mercury derivatives is not more than 0.1 %.

6. Process for the purification of a bath laden with heavy metals with the aid of a nonkeratinous polyhydroxylated polymeric material, characterized in that it consists in binding thiol functional groups to the polymeric structure of the said material by reacting ethylene sulphide with the said material and extracting the heavy metals from the laden bath by placing the material thus treated in contact with the said bath.

## Patentansprüche

1. Verfahren zur Behandlung eines nichtkeratinischen Polyhydroxy-Polymermaterials,
gekennzeichnet durch folgende Schritte:
- Fixieren von Mercapto-Gruppen auf seiner Polymerstruktur, indem man auf das obengenannte Material Ethylensulfid einwirken läßt, und
- Zusammenbringen des so behandelten Materials mit einer Lösung, die ein Schwermetall als solches oder in Form eines Derivats enthält.

2. Verfahren nach Anspruch 1,
dadurch gekennzeichnet, daß
das Schwermetall selbst oder das Derivat davon antiseptische Eigenschaften aufweist, um dem Polyhydroxy-Polymermaterial antiseptische Eigenschaften zu verleihen.

3. Verfahren nach Anspruch 2,
dadurch gekennzeichnet, daß
die metallhaltige Lösung eine Lösung eines Derivats von Quecksilber, wie z.B. Mercurobutol oder ein Derivat von Mercurobutol, ist.

4. Verfahren nach Anspruch 3,
dadurch gekennzeichnet, daß
das Derivat von Mercurobutol Allyl-(2-Bromomercurio-4-*tert*.-butylphenyl)ether ist.

5. Nichtkeratinisches Polyhydroxy-Polymermaterial mit antiseptischen Eigenschaften, erhalten nach dem Verfahren nach Anspruch 2,
dadurch gekennzeichnet, daß
es Mercapto-Gruppen enthält, die mit Mercurobutol oder einem Derivat davon verbunden sind, und daß der gewichtsbezogene Gehalt an Derivaten von Quecksilber mehr als 1 ‰ beträgt.

6. Verfahren zur Reinigung eines mit Schwermetallen belasteten Bades mit einem nichtkeratinischen Polyhydroxy-Polymermaterial,
gekennzeichnet durch folgende Schritte:
- Fixieren von Mercapto-Gruppen auf der Polymerstruktur des obengenannten Materials, indem man Ethylensulfid auf das Material einwirken läßt, und
- Extrahieren der Schwermetalle aus dem belasteten Bad, indem man das so behandelte Material mit dem Bad zusammenbringt.
